# EUROPÄISCHE PATENTSCHRIFT

(11) **EP 1 377 411 B1**
(45) Veröffentlichungstag und Bekanntmachung des Hinweises auf die Patenterteilung: **07.03.2007**
(21) Anmeldenummer: 02708125.6
(22) Anmeldetag: 09.04.2002
(51) Int. Cl.: B24B 21/18, C23C 4/00

(54) **STÜTZKÖRPER SOWIE VERFAHREN ZUR VERBESSERUNG DER VERSCHLEISSSITUATION VON STÜTZKÖRPERN BEI BREITSCHLEIFMASCHINEN**
SUPPORT BODIES AND METHOD FOR IMPROVING WEAR AND TEAR ON SUPPORT BODIES IN LARGE-SCALE GRINDERS
ELEMENTS D'APPUI ET PROCEDE POUR AMELIORER L'ETAT D'USURE D'ELEMENTS D'APPUI DE RECTIFIEUSES LARGES

(30) Priorität: 11.04.2001 CH 6782001
(43) Veröffentlichungstag der Anmeldung: 07.01.2004
(73) Patentinhaber: Steinemann Technology AG, 9015 St. Gallen (CH)
(72) Erfinder: MÜLLER, Helga, Ch-9200 Gossau (CH); RÄBER, Thomas, CH-9015 St. Gallen (CH)
(74) Vertreter: Frommhold, Joachim
(86) Internationale Anmeldenummer: PCT/CH2002/000198
(87) Internationale Veröffentlichungsnummer: WO 2002/083362

(56) Entgegenhaltungen:
- EP-A- 0 902 099
- DE-U- 8 814 128
- FR-A- 2 539 325
- US-A- 4 148 971
- US-A- 5 644 828
- US-A- 5 744 777
- US-A- 5 853 815

## Beschreibung

### Technisches Gebiet

Die Erfindung betrifft ein Verfahren zur Verbesserung der Verschleisssituation von Stützkörpern bei Breitschleifmaschinen, insbesondere wenigstens für die angetriebenen Walzen der Vorschubeinheit und/oder der Schleifbandkontaktwalzen und/oder des Gegendruckschuhs und/oder der Gegendruckwalze gemäß des Oberbegriffs des Anspruchs 1. Die Erfindung betrifft ferner Stützkörper für Platten oder Schleifbänder bei Breitschleifmaschinen, welche entweder als angetriebene Walzen der Vorschubeinheit und/oder als Schleifbandkontaktwalzen und/oder als Gegendruckschuhe und/oder der Gegendruckwalze ausgebildet sind gemäß des Oberbegriffs des Anspruchs 8. Ein solches Verfahren, bzw. eine solche Vorrichtung sind aus dem Dokument DE-U-8814128 bekannt.

### Stand der Technik

Breitschleifmaschinen haben sich seit einigen Jahrzehnten zu einer eigenen Gattung von Schleifmaschinen etabliert. Es sind Schleifmaschinen von beachtlicher Grösse. Die Höhe beträgt 1,5 bis 3 Meter, und die Länge kann sich in Abhängigkeit der Schleifköpfe von einem Meter bis zu vielen Metern erstrecken. Typisch ist vor allem die Breite der Maschine, die von 1 bis über 3 Meter betragen kann. Im Regelfall ist eine Breitschleifmaschine angepasst an die spezifischen Gegebenheiten, vor allem an die Breite der zu schleifenden Werkstücke. Werkstück um Werkstück wird kontinuierlich durch die Maschine geführt. In der Fachsprache wird deshalb bei grösseren Anlagen von einer Schleifstrasse gesprochen, welche Zu- und Abtransporte miteinschliesst. Ein typischer Anwendungsfall ist das Schleifen von Rohspanplatten. Dabei werden mehrheitlich die untere und die obere Fläche über die ganze Breite gleichzeitig geschliffen. Rohspanplatten haben unmittelbar nach der Verpressung eine Überdicke von 0,5 mm und mehr und sollen nach dem Schleifprozess auf ein Nennmass mit einer Dickentoleranz von ± 1 ÷ 3/100 mm gebracht werden. Die Dickentoleranz muss über die gesamte Fläche gleichmässig eingehalten werden. Für das fertig geschliffene Werkstück wird eine sehr hohe Oberflächenqualität verlangt. Der Kalibrierschliff als erste Schleifstufe bedingt leistungstarke Motoren für den Abtrag der recht grossen Materialmenge. Das gleiche gilt für die Zwangsdurchförderung der zu schleifenden Platten. Auch hier treten recht grosse Schubkräfte auf. Die entsprechend enorme Schleifarbeit bedingt bei Plattengrössen von mehreren m² ferner höchste Genauigkeit und Stabilität der Maschine, vor allem auch des Maschinenständers. Bei Breitschleifmaschinen werden verschiedenste Schleifmittel eingesetzt. Dies geht bereits aus der Art des Schleifeingriffes hervor, sei es Kalibrier-, Fein- oder Schuhschliff. Dafür werden in erster Linie Schleifbänder, Schleifwalzen oder Bürstenwalzen eingesetzt. Neben dem erwähnten Plattenschleifen wird die gattungsgemässe Breitschleifmaschine in vielen anderen Bereichen eingesetzt, z.B. für Tischlerplatten, Türen, neben Hart- und Weichfaserplatten und Sperrholz oder anderen Laminaten auch für Gipsfaserplatten, Zementfaserplatten, Bodenbeläge, ferner für Gummibeläge, Parkett-, Kork- und Strohplatten, insbesondere auch für den Metallschliff. Entsprechend der teils sehr intensiven Schleifarbeit sind die Schleifbänder und Schleifwalzen aber auch Bürstenwalzen im klassischen Sinne Verschleissteile, die nach relativ kurzem Arbeitseinsatz ersetzt oder nachbearbeitet werden müssen. Es handelt sich um eine gleichsam unabänderliche Abnutzung der Arbeitseingriffsmittel, welche zwar zäher und härter sind als das zu bearbeitende Werkstück, sich jedoch abnützen.

Eine zweite Kategorie bilden die Träger- oder Stützkörper, sei es für die Schleifbänder oder die zu bearbeitenden Werkstücke, beispielsweise Spanplatten. Es handelt sich dabei um Stützkörper, die sich selbst bewegen, bzw. einen eigenen Antrieb aufweisen oder stillstehen und dem Andrücken des daran vorbeigleitenden Schleifbandes auf das zu bearbeitende Werkstück dienen.
∘ Die Walzen für die Vorschubeinheit haben die Aufgabe der präzisen Führung der Werkstücke durch die Breitschleifmaschine sowie, im Falle der angetriebenen Walze, den Werkstücken die notwendige Schubkraft zu erteilen. Die Durchlaufgeschwindigkeit soll unabhängig der jeweils momentan notwendigen Schleifarbeit möglichst konstant sein. Die angetriebenen Walzen für die Vorschubeinheit haben eine profilierte Oberfläche. Am häufigsten wird für die Erzeugung der Oberflächenprofilierung das sogenannte Kordeln eingesetzt. Dabei werden durch kreuzweise, diagonal eingefräste Rillen von etwa 2 - 3 mm Tiefe die vorstehenden Noppen gebildet. Die Noppen geben gegenüber dem zu bewegenden Werkstück einen guten Griff, so dass die notwendigen Kräfte übertragen werden können. Der Schlupf zwischen den Noppen der Walzen und dem Werkstück ergibt einen Abrieb an der Walzenoberfläche. Um die Griffigkeit zu erhalten, müsste die Walze von Zeit zu Zeit erneut durch Kordeln in den ursprünglichen Zustand gebracht werden. Weil dabei etwa 1 - 3 mm abgetragen werden müssten, ergäbe sich nach dem Nachkordeln eine Walze von kleinerem Durchmesser, so dass die bearbeitete Walze nicht mehr in einer Reihe mit anderen Walzen eingebaut werden könnte. Im konkreten Einsatz könnten die nachbearbeiteten Walzen nicht mehr wiederverwendet werden.
∘ Andere Bedingungen liegen bei der Schleifbandkontaktwalze vor. Das Schleifband wird über eine Schleifbandkontaktwalze angetrieben. Auch hier ist wegen der enormen Kräfte, die übertragen werden müssen, ein gewisser Schlupf unvermeidlich. Die Situation ist in zweifacher Hinsicht schwieriger im Verhältnis zu der angetriebenen Walze der Vorschubeinheit. Die mit Noppen versehene Vorschubwalze greift das rohe, ungeschliffene Werkstück an, so dass Eindrücke im Werkstück in einem gewissen Ausmass zulässig sind. Die Schleifbandkontaktwalze muss glatt sein, damit über das Schleifband die hohen Anforderungen für den Oberflächenschliff an dem Werkstück erzielbar sind. Um die Antriebskräfte überhaupt auf das Schleifband übertragen zu können, wurde versucht, die Oberfläche zu vergüten, so dass trotz glatter Walze sich eine verbesserte Adhäsion und Abriebfestigkeit ergibt. Die Anmelderin selbst versuchte, mit grösseren Anstrengungen über das Plasmaspritzverfahren die genannte Oberflächenvergütung zu erreichen. Es sind beim Plasmaspritzen zwei Verfahren bekannt: Beim atmosphärischen Plasmaspritzen wird zwischen einer anodisch gepolten, wassergekühlten Düse und einer Wolframkathode ein Lichtbogen gezündet. Dieser wird von den Plasmagasen (im Allgemeinen Ar mit Zusatz von H2 oder He) durchströmt, wodurch sich ein hochenergetischer Plasmastrahl ausbildet. Der pulverförmige Spritzzusatz wird mit Hilfe spezieller Pulverförderer zugeführt, im Plasmastrahl aufgeschmolzen, auf den Grundwerkstoff hin beschleunigt und zu der gewünschten Schicht aufgetragen.

Das zweite Verfahren ist das Vakuum-Plasmaspritzen. Wesentlicher Bestandteil einer Vakuum-Plasmaspritzanlage ist die ungefähr 2 bis 3 m³ grosse Vakuumkammer, die vor Beginn des Prozesses evakuiert wird. Aufgrund der hohen Teilchengeschwindigkeit und der guten Aufschmelzbedingungen kann eine Schichtporosität unter 1 % erreicht werden. Bei diesem Verfahren kann ein zusätzlich übertragener Lichtbogen zwischen der Anode des Brenners und dem Werkstück gezündet werden. Diesem übertragenen Lichtbogen werden folgende Funktionen zugeordnet:
Vorwärmen des Werkstücks, Reinigen der zu beschichtenden Oberfläche, Zuführen zusätzlicher Energie zum Aufschmelzen der Teilchen und Konstanthalten der Substrattemperatur während des Spritzprozesses zur Optimierung der Schichtgefüge. Mit dieser Technik lassen sich speziell Werkstoffe mit hoher Sauerstoffaffinität (wie Ti, Tic oder Ta) oxydfrei verspritzen.

Eine ganze Anzahl Schleifbandkontakfinralzen wurden mit dem Vakuum-Plasmaspritzverfahren behandelt. Abgesehen von einigen ganz speziellen Fällen hat sich das Plasmaspritzverfahren in der Praxis jedoch nicht bewährt. Trotz der enorm kostspieligen Plasmaauftragtechnik traten nach einer gewissen Betriebszeit in einigen Fällen örtlich Schäden an der Walzenoberfläche auf, sodass die verbesserte Oberfläche wieder zunichte gemacht wurde.

Der dritte Stützkörper, der für eine fast schon extrem starke Verschleisssituation bekannt ist, ist der Schleifbandschuh und der Gegendruckschuh. Vom Gegendruckschuh wird eine hohe Gleitfähigkeit direkt zu dem Plattenmaterial verlangt. Im Stand der Technik zwischen dem Schleifbandschuh und dem Schleifband eine plattenförmige Zwischenschicht angeordnet, welche mit Graphit angereichert ist. Beim Schleifbandschuh kann die Graphitschicht nach Abnutzung ausgewechselt werden. Abgesehen von der genannten Graphitzwischenschicht handelt es sich bei den beschriebenen Stützkörpern nicht um klassische Verschleissteile, da der Verschleiss doch relativ gering ist. Trotzdem ist von Zeit zu Zeit entweder ein kompletter Ersatz des Gegendruckschuhs und im Falle der Schleifbandkontaktwalze ein relativ aufwändiges Nachschleifen notwendig. Nach mehrmaligem Nachschleifen wird eine derartige Verkleinerung des Durchmessers der Schleifbandkontaktwalze erreicht, dass auch hier eine neue Walze eingesetzt werden muss. Breitbandschleifmaschinen müssen in einem grösseren Rhythmus überholt und defekte Teile, wie Lager, Antriebe, usw., ersetzt werden. Nachteilig ist es, wenn die einzelnen Bauteile unterschiedliche Standzeiten haben, sodass die entsprechenden Servicearbeiten zwischen zwei grossen Überholzyklen einen unerwünschten Stillstand der Maschine bedingen können.

Die US-A-5644828 beschreibt die Reparatur von gering belasteten Druckwalzen bei Druckmaschinen mittels Auftrag einer Verschleissschuhschicht auf den Walzenkörper durch thermisches Spritzen. Bei Auftrag einer dünnen Beschichtung ist ein Polieren erforderlich, bei Auftrag einer dicken Beschichtung ein Schleifen gefolgt von einem Polieren.

Der Erfindung wurde nun die Aufgabe gestellt, ein Verfahren sowie eine Vorrichtung zu entwickeln, um die Verschleisssituation im Hinblick auf die Werterhaltung sowie auf die Standzeit der Stützkörper zu verbessern und die Wartungssituation der ganzen Maschine zu optimieren.

### Darstellung der Erfindung

Die Aufgabe wird mit den Merkmalen des Anspruchs 1 und mit den Merkmalen des Anspruchs 8 gelöst.

Mit der Erfindung ist erkannt worden, dass in dem vorangehenden Lösungsvorschlag mit dem Aufspritzen einer Plasmaschicht mehrere Parameter unbeachtet blieben. Eine wichtige Erkenntnis liegt darin, dass eine genügende Schichtdicke sehr wichtig ist. Da in der Regel unter der dünnen Schicht von 0,1 bis 0,2 mm ein relativ weicher Grundkörper gewählt wird, können leicht Oberflächen-schäden entstehen. Es kann ferner ein Unrundlauf eintreten. Das Plasmaspritzver-fahren hat für gewisse Anwendungen den grundsätzlichen Vorteil, dass eine relativ homogene Schicht mit einer sehr geringen Porosität hergestellt wird. Gemäss der neuen Erfindung hat es sich nun aber als grossen Vorteil erwiesen, wenn eine wesentlich dickere inhomogene Schicht von mehr als 0,3 mm erzeugt wird. Es ist ganz besonders vorteilhaft, wenn die ganze Schicht möglichst viele Oxydpartikel verschiedenster Grösse aufweist. Auch bei ständigem Abnützen der Oberfläche bleibt die Beschaffenheit der Oberfläche unverändert, da fortlaufend neue Poren und Oxydpartikel innerhalb der Schichtdicke zum Tragen kommen. Durch die Porosität bleibt, unabhängig der Abnützung, eine gute Griffigkeit erhalten. Hat die Hauptschicht eine genügende Dicke, verändert auch das wiederholte Überschleifen die Oberflächenstruktur nicht. Abgesehen von ganz speziellen Anwendungen bringt das Plasmaspritzverfahren die genannten Vorteile nicht. Das Plasmaspritzverfahren ist zudem viel umständlicher und teurer.

Die bisherigen Versuche haben überraschend gute Erfolge, insbesondere im Falle der angetriebenen Walze der Vorschubeinheit, gezeigt. Es ist gerade bei hochbeanspruchten, drehenden Walzen bekannt, dass bei Schichten mit unterschiedlichen Materialien als Folge der meistens nicht völlig durchschaubaren Beanspruchung frühzeitige Schäden und Ausbrüche eintreten können. Die diesbezüglichen Bedenken haben sich in Bezug auf die neue Lösung nach einem länger dauernden Probelauf jedoch nicht bestätigt. Es hat sich hingegen gezeigt, dass mit dem erfindungsgemässen thermischen Auftragsverfahren in jedem der beschriebenen Stützkörper sich besondere Vorteile ergeben. Das thermische Auftragsverfahren ist relativ einfach im Einsatz, wenn einmal alle kritischen Parameter für den Auftrag bekannt sind. Das Auftragsverfahren kann, wenn erforderlich, sogar vom Produktionswerk selbst eingesetzt werden, im Gegensatz zu Plasmaspritz- oder Giessverfahren, welche immer eine hochspezialisierte Einrichtung bedingen.

Nach einer bestimmten Abnutzung der Oberfläche eines Stützkörpers kann durch erneutes thermisches Auftragen der neue Zustand und damit die ursprüngliche Massgenauigkeit mit relativ geringem Aufwand wieder hergestellt werden. Der thermische Auftrag kann im Rahmen von einigen Zehntel-Millimetern erfolgen, je nach den speziellen Anforderungen. Nach der Aufarbeitung durch das thermische Lichtbogenspritzverfahren ist der Stützkörper im Prinzip wieder neuwertig. Die Erfindung erlaubt eine ganze Anzahl besonders vorteilhafter Ausgestaltungen, wofür auf die Ansprüche 2 bis 8 sowie 10 bis 13 verwiesen wird. Die Oberfläche wird zur Haftverbesserung, wie an sich bekannt, vorgängig des thermischen Auftrages mittels Sandstrahlung aufgerauht.

Es eröffnen sich ferner völlig neue Möglichkeiten, indem der Grundkörper nicht mehr, wie bis anhin, ein Metallkörper sein muss. Der Grundkörper kann voll oder teilweise aus Kunststoff bestehen, wobei in jedem Falle eine speziell angepasste Haftschicht vor dem Aufbringen der Hauptschicht, ebenfalls im thermischen Lichtbogenspritzverfahren, aufgebracht wird. Es kann durch Nichtmetalle direkt im positiven Sinne auf das Vibrations- bzw. Schwingverhalten Einfluss genommen werden, um ein flächiges Oxydieren zu vermeiden.

Beim Lichtbogenspritzverfahren werden die in Drahtform elektrisch leitenden Spritzzusätze verarbeitet. Wenn der Grundkörper ein oxydierbarer Metallkörper ist, soll der thermische Schichtauftrag innerhalb einer beschränkten Zeit, insbesondere in weniger als drei Stunden nach der Oberflächenaufrauhung, durchgeführt werden.

Das thermische Spritzverfahren hat den enormen Vorteil, dass durch die Übertragung der Metallpartikel eine nahezu beliebige Schichtdicke herstellbar ist. Dabei findet, begleitend mit einem Luftstrom, eine teilweise Oxydation der oxydbildenden Elemente bzw. Metalle statt. Der Auftrag ist an der äusseren Oberfläche nach dessen Fertigstellung sehr rauh und weist, insbesondere an der Oberfläche, Oxydpartikel unterschiedlicher Grösse auf. Diese ergeben in erster Linie die verschleissfeste und harte Oberflächenbeschaffenheit. Wenn die harte Hauptschicht durch den Abrieb langsam abgetragen wird, dann sind schichteinwärts laufend neue Oxydpartikel an der Oberfläche wirksam, so dass unabhängig des Abriebes nahezu unverändert eine rauhe, griffige und verschleissbeständige Oberflächenbeschaffenheit erhalten bleibt.

Das Kordeln im Falle der Walzen für die Vorschubeinheit gemäss Stand der Technik ist relativ umständlich und bedingt einen verhältnismässig langen Herstellprozess. Der Verschleiss ist selbst bei guter Qualität (z.B. ST 52) relativ gross, und damit sind die Walzen des Standes der Technik nicht verschleissfest. Demgegenüber ist das Lichtbogenspritzverfahren schnell, einfach und bietet eine Verschleissqualität, die wesentlich höher liegt als diejenige eines Baustahls. Das Härten von Baustahl würde vor allem eine spätere Nachbearbeitung extrem erschweren. Ganz besonders bevorzugt wird auf dem Grundkörper nach dessen Aufrauhung eine Haftschicht, insbesondere aus Aluminiumbronze oder Zinksubstrat, vorgängig dem Auftrag der Hauptschicht im Lichtbogenspritzverfahren, thermisch aufgebracht. Der Haftgrund kann etwa eine Dicke von 0,1 bis 0,3 mm aufweisen. Die Hauptschicht wird mit einer Dicke von etwa 0,4 - 5 mm, bevorzugt 0,5 bis 2 mm, aufgetragen, wobei die Schichtdicke im Falle der Schleifbandwalze und/oder des Schleifbandschuhs nach dem Oberflächenschliff wenigstens 0,2 - 1 mm beträgt. Weil Haftgrund und Hauptschicht mit dem selben Verfahren aufgetragen werden können, ist der betreffende Arbeitsvorgang stark vereinfacht. Im Falle von Walzen für die Vorschubeinheit der Walzenkörper werden diese vorgängig aufgerauht, und danach wird im Lichtbogenspritzverfahren thermisch ein Haftgrund und die Hauptschicht aufgebracht. Die Hauptschicht besteht bei der Walze für die Vorschubeinheit je etwa hälftig aus Chromstahl, insbesondere 13%-iger Chromstahl, und abriebfestem Hartstoff, wobei auf der Hauptschicht eine rauhe, griffige und verschleissbeständige Oberfläche erzeugt wird.

Im Falle von Schleifbandkontaktwalzen wird der Grundkörper aufgerauht und im Lichtbogenspritzverfahren thermisch a) ein Haftgrund und danach b) die Hauptschicht aufgebracht. Die Hauptschicht besteht vorzugsweise aus etwa 13% Chromstahl. Die Oberfläche wird nach dem thermischen Auftrag der Hauptschicht für die Erzeugung einer glatten Oberfläche geschliffen. Im Falle von Gegendruckschuhen wird auf einem massiven Stützkörper eine Gleitplatte befestigt, welche mit einem erfindungsgemässen verschleissfesten Schichtaufbau versehen wird.

### Kurze Beschreibung der Erfindung

Die Erfindung wird nun an Hand von einigen Ausführungsbeispielen mit weiteren Einzelheiten erläutert. Bei den Beispielen ist jeweils der Stützkörper, der einen erfindungsgemässen verschleissfesten Schichtaufbau hat, mit schwarz markiert. Es zeigen:
- die Figur 1: eine Breitschleifmaschine für doppelseitigen Schliff mit zwei Grobsowie zwei Feinschleifstufen mit Schleifbändern;
- die Figur 2: eine Breitschleifanordnung mit zwei Kalibrierstufen und zwei Feinschleifstufen, wobei die Feinschleifstufen Schleifwalzen oder Schleifbürsten aufweisen;
- die Figur 3: eine Ansicht gemäss Pfeil III in der Figur 1, schematisch der Antrieb der Schleifbandkontaktwalzen;
- die Figur 4: einen Gegendruckschuh gemäss neuer Lösung;
- die Figur 5: schematisch einen vollständigen Aufbau der Breitschleifmaschine mit Maschinen- und Prozesssteuerung;
- die Figur 6: diagrammatisch die verschiedenen Verfahrensstufen für die Behandlung der Schleifwalze nach der neuen Lösung;
- die Figur 7: übereinander drei verschiedene Schnittbilder von thermisch in Spritzverfahren aufgetragenen Schichten;
- die Figur 8: drei Schnittbilder mit geschliffener und ungeschliffener Hauptschicht sowie der Verhältnisse der jeweiligen Materialhärte.

### Wege und Ausführung der Erfindung

Die Figur 1 und 3 zeigen eine grössere Breitschleifmaschine 1 in Seitenansicht für den doppelseitigen Schliff, z.B. von Rohspanplatten 3. Der Grob- bzw. Kalibrierschliff ist als Verfahrensabschnitt 2 bezeichnet worden, wobei oben und unten je zwei Grobschleifköpfe 4 und 5 bzw. 4' und 5' vorgesehen sind, welche mit Schleifbändern 6 und 7 bzw. 6' und 7' ausgerüstet sind. Bei dem Grobschleifkopf 4 umschlingt das Schleifband 6 (6') eine obere Schleifbandkontaktwalze 8 (8') sowie eine untere angetriebene Schleifband-kontaktwalze 9 (9') jeweils um ca. 180°. Bei der zweiten Grobschleifeinehit 5, 5' ist die Umschlingung der Schleifbänder 7, 7' nur noch ca. 90°. Jeder der Schleifköpfe 4, 5 weist je einen starken Querträger 10, 10' auf, über welchen die Schleifband-kontaktwalzen an dem Maschinenständer 11, 11' abgestützt sind.

Jeder der Schleifbandkontaktwalzen 9, 9' weist einen Grundkörper 18 auf und ist gemäss Figuren 1 und 3 beidseits über einen Wellenstumpf 12 in einem Stehlager 13 gelagert und wird über einen entsprechenden Übertrieb 14 von je einem eigenen Antriebs-motor 15 resp. 16 angetrieben. Dies kann bei den üblichen Baugrössen ein 50 bis 150 PS-Motor sein. Die Schleifbandkontaktwalzen 9, 9' sind nach unten bzw. nach oben auf dem Maschinenständer 11 bzw. 11' abgestützt. Der obere Maschinenständer 11 ruht über höhenverstellbaren Stützsäulen 17, welche als Hydraulikzylinder mit Kolben 17' ausgebildet sein können, auf dem unteren Maschinenständer 11'. Die höhenverstellbaren Stützsäulen 17 dienen in erster Linie der Einstellung der Spaltweite zwischen den beiden Schleifbandkontaktwalzen 9, 9'. Die Breitschleifmaschine weist ferner auf der Plattenzuführseite eine erste Führungs- und Vorschubeinheit 20 auf sowie eine zweite Führungs- und Vorschubeinheit 21 auf der Plattenabführseite. Beide Führungs- und Vorschubeinheiten 20 resp. 21 bestehen aus je zwei Paaren Führungswalzen 22, wobei zumindest eine Walze jeder Führungs- und Vorschubeiheit als angetriebene Vorschubwalze 23 ausgebildet sein kann. Die Führungs- und Vorschubeinheiten 20 resp. 21 bestehen aus einem oberen Führungswalzensatz 24 sowie einem unteren Führungswalzensatz 25, wobei die entsprechenden Führungswalzen 22 resp. die entsprechenden Vorschubwalzen 23 eine stabile Längs- und Querführung ergeben. Bei der ersten Inbetriebnahme oder nach längeren Betriebszeiten müssen die Führungswalzensätze 24 und 25 in der Höhe genau justiert werden, damit die Plattenführungen genau planparallel entsprechend der mittleren Schleifebene 26 verlaufen und sich in einer optimalen Lage zu den beiden Schleifkontaktwalzen befinden. Zu diesem Zweck ist jeder Führungswalzensatz 24 resp. 25 über Einstellelemente 27 genau eingestellt.

Mit 29 gemäss Figur 1 ist der Vorschubabschnitt für die Rohspanplatten bezeichnet und umfasst die Vorschubeinheit 20 sowie 28. Mit der schwarz ausgefüllten Walze ist jeweils eine Vorschubwalze markiert, welche gemäss der neuen Lösung eine im thermischen Spritzverfahren aufgetragene abriebfeste und rauhe Hauptschicht aufweisen kann. Wichtig ist dabei, dass der rauhe Eingriff der Vorschubwalzen bis zum zweiten Grobschliff durchaus Eingriffsspuren hinterlassen darf, da diese mit dem Grobschliff beseitigt werden. Völlig anders sind die Anforderungen bei den Führungseinheiten 22, 30 und 31, welche als gummierte Walzen ausgebildet sein können. Mit der Klammer mit Bezugszeichen 40 ist der Verfahrensabschnitt für den Feinschliff bezeichnet. In der Figur 1 weist dieser Feinschleifkörper 41 und 42 bzw. 41', 42' je eine Schleifschuhstufe 43 resp. 43' auf.

In der Figur 2 weist die Feinschleifstufe zwei Feinschleifwalzen 44 bzw. Bürsten 45 auf.

Die Figur 4 zeigt einen Gegendruckschuh 50 mit einem Stützkörper 54 mit einer daran befestigten Gleitplatte 51, welche über nicht dargestellte Klemmmittel auf dem Gegendruckschuh gehalten wird. Die Gleitplatte 51 weist eine im thermischen Spritzverfahren aufgebrachte abriebfeste und geschliffene Hauptschicht 52 auf (dicke schwarze Linie). Die Hauptschicht kann auch etwa über den Konturen aufgebracht werden, welche mit einer Graphitschicht des Standes der Technik eingenommen wird. Da die Beschädigungsgefahr der Hauptschicht, vor allem durch das einlaufende Werkstück, wesentlich geringer ist, genügt unter Umständen auch ein ebener Auftrag der Hauptschicht mit einer Einlaufschräge 53 sowie einer minimalen Abrundung.

Die Figur 5 zeigt schematisch vorteilhafte Kontroll-, Steuer- und Regelmittel für die ganze Verfahrensstufe Schleifen gemäss WO00/35628. Dargestellt ist ein Kalibrierschleifkopf 4, 5 sowie ein Feinschleifkopf 41, 42. Ein Werkstück 3 ist als eine einseitig von oben geschliffene, ebene Plattte 3 dargestellt. Die Platte 3 weist vor dem Schleifeingriff eine rohe Dicke Dr, nach dem ersten bzw. Kalibrierschliff eine Dicke D_{K} und nach dem Feinschliff eine Dicke D_{F} auf. Die Differenz der Dicke zwischen Dr und D_{K} ist z.B. 0,4 mm; was einer Schleifabnahme von 0,4 mm entspricht. Die Schleifabnahme beim Feinschliff liegt in dem Bereich von einigen Hundertstel Millimetern. Nach dem Kalibrierschliff ist als Schleifeingriffüberwacheinrichtung eine Dickenmess- bzw. eine Dickenüberwacheinrichtung Ds gezeichnet. Über zwei Tastwalzen wird die Plattendicke D_{K} ermittelt und das entsprechende Signal über einen Datenbus Bus weitergeleitet. Der Kalibrierschleifkopf 4 und der Feinschleifkopf sind in dem Ständer der Breitschleifmaschine STM, mit einem dicken Strich symbolisiert, gelagert. Vereinfachend ist mit HP ein Höhenpositionssignalgeber dargestellt, mittels dem die gewünschte Schleifabnahme festlegbar ist. Damit die gewünschte Schleifgenauigkeit überhaupt erreichbar ist, ist das Werkstück bzw. die Platte 3 mehrfach geführt. Entsprechende einfache oder doppelte Führungsrollen sowie Antriebsrollen, welche in der Maschine gelagert sind, sorgen für das präzise und konstante Durchfördern der Werkstücke durch die Schleifstrasse. Die Durchlaufgeschwindigkeit der Platte 3 wird über Geschwindigkeitssensoren V_{PS} festgestellt. Bei dem Kalibrierschleifkopf 4 können die Schleifbandgeschwindigkeit V_{KBS}, der Antriebsmotorstrom A_{K} sowie A_{F} bei dem Feinschleifkpf 41 ermittelt werden. Die Höhenpositionierung der Schleifmittel kann in der Praxis auf mehrere Arten erfolgen, wie zuvor erwähnt über den ganzen Maschinenständer oder z.B. über Exzentereinstellmittel von jedem der Schleifköpfe bzw. an dem Kalibrierschleifkopf Hks und an dem Feinschleifkopf FHs. Die genannten Signale können über den Datenbus Bus der Steuer- und Leitebene zur Verfügung gestellt werden, welche aus den drei primären Komponenten Maschinensteuerung SPS, einem Rezeptspeicher einer Auftrags- und Rezepteingabe sowie einem Mehrgrössen-Controller besteht.

Zur Zeit werden erst versuchsweise Überwachungstechniken, wie in der Figur 5 dargestellt, eingesetzt. Unabängig der Automatisierungsmittel müssen die entsprechenden Parameter unter Kontrolle gehalten werden. Sehr wichtig ist die Tatsache, dass mit Breitschleifmaschinen im Regelfall nicht bloss eine schöngeschlifene Oberfläche sondern vielmehr eine Massgenauigkeit durch einen relativ grossen Schleifabtrag erzeugt werden muss. Beides ist gleich wichtig, die Oberflächenqualität und die zu erreichende Dickentoleranz. Beides kann wirtschaftlich nur optimal erreicht werden, wenn die entsprechenden Eingriffe an Elementen bzw. Stützkörpern mit den erforderlichen Massgenauigkeiten sowie den erforderlichen Oberflächenqualitäten dauernd sichergestellt sind.

Beim Ausführungsbeispiel nach Figur 5 befindet sich gegenüber der Schleifbandkontakwalze 9 eine Gegendruckwalze 32, welche wie die Schleifbandkontaktwalze, einen erfindungsgemässen verschleissfesten Schichtaufbau aufweist.

Die Figur 6 zeigt die Schleifbandkontaktwalze 9, 9' mit den verschiedenen Verfahrensschritten von A - E.

**A** stellt den rohen Zustand der Schleifbandkontaktwalze am Ende der Walzenfabrikation dar. Die Walzen werden in grösseren Serien hergestellt und auf die gewünschte Massgenauigkeit gebracht, wobei die Oberfläche sich durch Umwelteinflüsse verändern kann. Wird dagegen eine Schutzschicht aufgebracht, so muss diese vorgängig dem thermischen Spritzverfahren vollständig beseitigt werden.

**B** zeigt die Vorbereitung der Schleifbandkontaktwalze für das thermische Spritzen. Die hellen Stellen an der Oberfläche des Grundkörpers 18 symbolisieren das metallisch weissliche Erscheinen einer glatten Metalloberfläche nach einer Oberflächenfeinbearbeitung. Für die Haftverbesserung wird die zylindrische Oberfläche des Grundkörpers mittels Sandstrahlung aufgerauht, was mit dem dunklen Farbton veranschaulicht ist. Sand bedeutet Sandstrahlung.

**C** Als nächster Verfahrensschritt wird eine mit dem thermischen Spritzverfahren 0,1 bis 2 Millimeter dicke Aluminiumbronze oder z.B. Zinksubstrat-Haftschicht aufgetragen. Das thermische Spritzverfahren ist an sich bekannt. In der Figur 6 ist vereinfacht das Drahtverfahren dargestellt. Ein Spritzkopf 60 weist zwei mechanische Drahtzuführungen 61 und 62 auf, welche je einen Draht 63 bzw. 64 kontinuierlich einer elektrischen Zündstelle 65 zuführen. An der Zündstelle werden die Materialien der beiden Drähte durch die elektrische Zündwärme geschmolzen. Die beiden Materialien werden schon an der Zündstelle als innig vermischte, atomiserte Partikel durch einen primären Luftstrahl 66 sowie einen sekundären Luftstrahl 67 als sprayförmigen Strahl 68 auf den Grundkörper, ähnlich wie beim Färbspritzen, aufgetragen. Während dem thermischen Spritzen rotiert die Schleifbandkontaktwalze kontrolliert, wie mit Pfeil 69 angedetuet ist. Die axiale Bewegung, Pfeil 70, kann entweder durch entsprechendes Bewegen in Richtung der Drehachse 71 der Schleifbandkontaktwalze 9, 9' oder aber durch eine gesteuerte Längsbewegung des Spritzkopfes 60 erfolgen. Mit den entsprechenden Bewegungen sowie der Auftragszeit kann die gewünschte Schichtdicke gewählt werden, welche im Falle der Haftschicht 0,1 bis 0,2 Millimeter betragen kann. Nach Auftragen der dünnen Haftschicht bleibt die durch das Sandstrahlen erzeugte Oberflächenrauhigkeit vollständig erhalten und kann sogar, je nach Auftragtechnik, gesteigert werden, so dass ein idealer Haftgrund für das Auftragen der Hauptschicht erzeugt wird.

**D** zeigt das thermische Auftragen der Hauptschicht. Der Vorgang ist grundsätzlich identisch mit dem Auftrag der Haftschicht, so dass darauf Bezug genommen wird. Bei der Hauptschicht werden die Materialien der Drähte 63', 64' und ebenso die Schichtdicken in der Regel anders sein als bei der Haftschicht. Ein nicht unwichtiger Gesichtspunkt liegt darin, dass für die Haftschicht und für die Hauptschicht Materialien unterschiedlicher Härte gewählt werden (Figuren 7 und 8).

**E** zeigt die für den Arbeitseinsatz fertige Schleifbandkontaktwalze. Mit SF ist symbolisch als letzte Verfahrensstufe das Erzeugen eines Feinschliffes dargestellt. Mlt dem gewünschten Feinschliff bekommt die Oberfläche wieder einen metallischen Glanz und ist deshalb hell gefärbt.

Die Figur 7 zeigt ein Beispiel für den Schichtaubau einer etwas mehr als 0,3 mm dicken Schicht im Querschnitt bei unterschiedlichen Vergrösserungen. In allen drei Schnitten kommt sehr deutlich die rauhe Oberfläche (oberer Rand) sowie das inhomogene poröse Gefüge zum Ausdruck. Die dunklen sowie stark gräulichen Partien stellen grössere bzw. eine Menge kleinerer Oxydeinschlüsse dar, welche die Abriebfestigkeit ausmachen. Man erkennt, dass die Oberflächenrauhigkeit in der Grössenordnung von etwa 0,1 mm liegt. Bereits diese Rauhigkeit von 0,1 mm liegt in dem Dickenbereich des ganzen Auftrages des eingangs erwähnten Vakuum-Plasmaspritzverfahrens des Standes der Technik.

Die Figur 8 zeigt links im Bild zwei unterschiedliche Vergrösserungen mit einer viereckigen schwarzen Markierung, welche die Härte der betreffenden Schicht wiedergibt. Die Aussage ist dabei qualitativ. Je grösser das Viereck, desto weicher das Material.
- Der Grundkörper besteht z.B. aus ST-52 und hat ein mittelgrosses Viereck.
- Die dünne Haftschicht besteht aus Aluminiumbronze und ist mit einem markant grösseren Viereck weich.
- Die Hauptschicht besteht aus 13%-igem Chromstahl und ist wesentlich härter als die beiden anderen Materialien.

Bei dem Beispiel gemäss Figur 8 handelt es sich um eine Schleifkontaktwalze 9, 9', welche nach dem thermischen Spritzen fein geschliffen werden muss, was mit dem SF angedeutet ist. Man erkennt, dass dabei etwa 0,1 bis 0,2 mm der Hauptschicht abgetragen werden muss. Das Material des Grundkörpers ist mit dem Bezugszeichen 75, die Haftschicht mit 72 die Hauptschicht mit 73 und die fertige Schleiffläche mit 74 versehen. Die rauhen Punkte und Flecken sind Oxydpartikel.

## Patentansprüche

1.Verfahren zur Verbesserung der Verschleisssituation von Stützkörpern bei Breitschleifmaschinen (1), wenigstens für die angetriebenen Walzen (23) der Vorschubeinheit (20) und/oder die Gegendruckwalze (32) und/oder für Kontaktwalzen, wobei eine Beschichtung erfolgt und auf einen Grundkörper des Stützkörpers
a) ein Haftgrund (72) und danach
b) eine Hauptschicht (73) aufgebracht wird, **dadurch gekennzeichnet, dass** die Beschichtung durch termisches Spritzen erfolgt, wobei auf dem Grundkörper (18, 51) ein Schichtaufbau aufgebracht wird, bestehend aus einer Haftschicht von etwa 0,1 bis 0,3 mm und auf der Haftschicht im thermischen Spritzverfahren eine abriebfeste Hauptschicht (73) von wenigstens 0,3 mm Dicke, wobei die Hauptschicht (73) als inhomogene Schicht mit Oxydeinschlüssen ausgebildet und die Hauptschicht (73) je etwa hälftig aus Chromstahl, insbesondere etwa 13%-igem Chromstahl, und abriebfestem Hartstoff besteht und mit der Hauptschicht (73) eine raue, griffige und verschleissbeständige Oberfläche erzeugt wird.

2. Verfahren nach Anspruch (1), **dadurch gekennzeichnet, dass** für Schleifbandkontaktwalzen (9, 9'), die Hauptschicht (73) vorzugsweise aus etwa 13% Chromstahl ohne Hartstoff besteht und die Oberfläche nach dem thermischen Auftrag der Hauptschicht (73) für die Erzeugung einer glatten Oberfläche geschliffen wird.

3. Verfahren nach Anspruch 1, **dadurch gekennzeichnet, dass** die Hauptschicht (73) für den eines Gegendruckschuhs (50) des Stützkörpers geschliffen wird und der Schichtaufbau für eine hohe Gleitfähigkeit ausgebildet ist.

4. Verfahren nach Anspruch 1, **dadurch gekennzeichnet, dass** die Hauptschicht (73) im Lichtbogenspritzverfahren aufgebracht wird und bevorzugt eine gewisse Porosität aufweist.

5. Verfahren nach einem der Ansprüche 1 bis 4, **dadurch gekennzeichnet, dass** die Oberfläche des Grundkörpers (18, 51) zur Haftverbesserung vorgängig des thermischen Auftrages, insbesondere mittels Sandstrahlung, aufgeraut wird.

6. Verfahren nach einem der Ansprüche 1 bis 5, **dadurch gekennzeichnet, dass** der Grundkörper (18, 51) ein oxydierbarer Metallkörper ist und der thermische Schichtauftrag innerhalb einer beschränkten Zeit, insbesondere in weniger als 3 Stunden nach der Oberflächenaufrauung, durchgeführt wird.

7. Verfahren nach einem der Ansprüche 1 bis 6, **dadurch gekennzeichnet, dass** auf dem Grundkörper (18, 51) nach dessen Aufrauung eine Haftschicht (72) insbesondere aus Aluminiumbronze oder Zinksubstrat, im thermischen Spritzverfahren vorgängig dem Auftrag der Hauptschicht (73) im Lichtbogenspritzverfahren thermisch aufgebracht wird.

8. Stützkörper für Platten oder Schleifbänder (6, 7) bei Breitschleifmaschinen (1), wobei wenigstens eine angetriebene Walze (9) der Vorschubeinheit und/oder eine Kontaktwalze (8) und/oder ein Gegendruckschuh (50) und/oder eine Gegendruckwalze (32) einen Grundkörper (18, 51) aus Kunststoff oder Metall (73) mit einem Schichtaufbau aufweist, **dadurch gekennzeichnet, dass** der Schichtaufbau aus einer Haftschicht (72) von etwa 0,1 bis 0,3 mm und einer äusseren im thermischen Spritzverfahren aufgebrachte abriebfeste Hauptschicht (73) von wenigstens 0,3 Dicke bestehet, wobei die Struktur der Hauptschicht (73) Oxydeinschlüsse aufweist und inhomogen ist und die Hauptschicht (73) etwa hälftig aus einer Chromstahllegierung sowie einem abriebfesten Hartstoff besteht und die im thermischen Spritzverfahren erzeugte Oberfläche rau, griffig und verschleissbeständig ausgebildet ist.

9. Stützkörper nach Anspruch 8, **dadurch gekennzeichnet, dass** die Hauptschicht (73) einer Schleifbandkontaktwalze (8) aus Chromstahl besteht, deren Oberfläche geschliffen ist.

10. Stützkörper nach Anspruch 8, **dadurch gekennzeichnet, dass** die Hauptschicht (73) inhomogen ist und eine poröse Struktur aufweist.

11. Stützkörper nach einem der Ansprüche 8 bis 10, **dadurch gekennzeichnet, dass** der Haftgrund (72) etwa eine Dicke von 0,1-0,2 mm aufweist und die Hauptschicht (73) mit einer Dicke von etwa 0,4-5 mm aufgetragen ist, wobei die Schichtdicke im Falle der Schleifbandkontaktwalze (8, 9) und/oder des Gegendruckschuhs (50) und/oder Gegendruckwalze (32) nach dem Oberflächenschliff wenigstens 0,3 bis 4 mm beträgt.

## Claims

1. A method for improving the wear situation of supporting bodies in wide grinding machines (1), at least for the driven rolls (23) of the advancing unit (20) and/or the counter-pressure roll (32) and/or for contact rolls, wherein coating takes place, and
a) an adhesive base (72) followed by
b) a primary layer (73)
are applied to a basic body of the supporting body, **characterized in that** the coating takes place via thermal spraying, wherein a composite layer is applied to the basic body (18, 51), consisting of an adhesive layer measuring about 0.1 to 0.3 mm, and an at least 0.3 mm thick wear-proof primary layer (73) applied via thermal spraying on top of the adhesive layer, wherein the primary layer (73) is designed as an inhomogeneous layer with oxide pockets, and the primary layer (73) consists of roughly equal percentages of chromium steel, in particular about 13% chromium steel, and wear-proof mechanically resistant material, and the primary layer (73) yields a raw, wear resistant surface with good grip.

2. The method according to claim 1, **characterized in that** the primary layer (73) for abrasive belt contact rolls (9, 9') preferably consists of about 13% chromium steel without mechanically resistant material, and the surface is ground following the thermal application of the primary layer (73) for generating a smooth surface.

3. The method according to claim 1, **characterized in that** the primary layer (73) for a counter-pressure shoe (50) of the supporting body is ground, and the layer structure is designed for a high surface slip.

4. The method according to claim 1, **characterized in that** the primary layer (73) is applied in the arc spraying process, and preferably exhibits a certain porosity.

5. The method according to one of claims 1 to 4, **characterized in that** the surface of the basic body (18, 51) is roughened prior to thermal application to improve adhesion, in particular via sandblasting.

6. The method according to one of claims 1 to 5, **characterized in that** the basic body (18, 51) is an oxidizable metal body, and the thermal layer application is performed within a limited time, in particular in less than 3 hours after surface roughening.

7. The method according to one of claims 1 to 6, **characterized in that** an adhesive layer (72) consisting in particular of aluminum bronze or zinc substrate is applied in a thermal spraying process to the basic body (18, 51) after it has been roughened before the primary layer (73) is thermally applied in the arc spraying process.

8. A supporting body for plates or abrasive belts (6, 7) in wide grinding machines (1), wherein at least one driven roll (9) of the advancing unit and/or a contact roll (8) and/or a counter-pressure shoe (50) and/or a counter-pressure roll (32) has a basic body (18, 51) made of plastic or metal (73) with a laminar structure, **characterized in that** the laminated structure consists of an adhesive layer (72) measuring about 0.1 to 0.3 mm, and an at least 0.3 mm thick outer, wear-proof primary layer (73) applied in a thermal spraying process, wherein the structure of the primary layer (73) exhibits oxide pockets and is inhomogeneous, and the primary layer (73) consists of roughly equal percentages of a chromium steel alloy and wear-proof mechanically resistant material, and the surface generated in the thermal spraying process is raw and wear resistant with good grip.

9. The supporting body according to claim 8, **characterized in that** the primary layer (73) of an abrasive belt contact roll (8) consists of chromium steel with a ground surface.

10. The supporting body according to claim 8, **characterized in that** the primary layer (73) is inhomogeneous, and exhibits a porous structure.

11. The supporting body according to one of claims 8 to 10, **characterized in that** the adhesive floor (72) is about 0.1-0.2 mm thick, and the primary layer (73) is applied with a thickness of about 0.4-5 mm, wherein the layer thickness in the case of the abrasive belt contact roll (8, 9) and/or the counter-pressure shoe (50) and/or counter-pressure roll (32) measures at least 0.3 to 4 mm after the surface has been ground.

## Revendications

1. Procédé pour améliorer la situation d'usure d'éléments d'appui de rectifieuses larges (1), au moins pour les cylindres entraînés (23) de l'unité d'avance (20) et/ou pour le cylindre à contre-pression (32) et/ou pour des cylindres de contact, un revêtement étant appliqué et sur un élément de base de l'élément d'appui :
a) une base d'adhérence (72) et ensuite
b) une couche principale (73)
étant appliquée, **caractérisé en ce que** le revêtement est appliqué par pulvérisation thermique, une structure stratifiée consistant en une couche adhérente d'environ 0,1 à 0,3 mm étant appliquée sur l'élément de base (18, 51), et sur la couche adhérente, une couche principale (73) résistant à l'abrasion d'une épaisseur d'au moins 0,3 mm étant appliquée par procédé de pulvérisation thermique, la couche principale (73) étant conçue sous la forme d'une couche non homogène d'inclusions d'oxydes et la couche principale (73) consistant environ pour moitié en acier chromé, notamment en acier chromé à 13 % environ et en matière dure résistant à l'abrasion et une surface rugueuse, maniable et résistant à l'usure étant créée avec la couche principale (73).

2. Procédé selon la revendication 1, **caractérisé en ce que**, pour des cylindres de contact à bande abrasive (9, 9'), la couche principale (73) consiste en environ 13 % d'acier chromé sans matière dure et après l'application thermique de la couche principale (73), la surface est rectifiée pour créer une surface lisse.

3. Procédé selon la revendication 1, **caractérisé en ce que** la couche principale (73) est rectifiée pour l'un des patins à contre-pression (50) de l'élément d'appui et **en ce que** la structure stratifiée est conçue pour une adhésion importante.

4. Procédé selon la revendication 1, **caractérisé en ce que** la couche principale (73) est appliquée par procédé de pulvérisation à l'arc et fait preuve de préférence d'une certaine porosité.

5. Procédé selon l'une quelconque des revendications 1 à 4, **caractérisé en ce que** pour améliorer l'adhérence, avant l'application thermique, la surface de l'élément de base (18, 51) est grattée, notamment par sablage.

6. Procédé selon l'une quelconque des revendications 1 à 5, **caractérisé en ce que** l'élément de base (18, 51) est un corps métallique oxydable et **en ce que** l'application thermique de couches est réalisé pendant un temps limité, notamment en moins de 3 heures après le grattage.

7. Procédé selon l'une quelconque des revendications 1 à 6, **caractérisé en ce qu'**après son grattage, une base d'adhérence (72), notamment en bronze d'aluminium ou en substrat de zinc est appliquée thermiquement par procédé de pulvérisation thermique sur l'élément de base (18, 51), avant l'application de la couche principale (73) par procédé de pulvérisation à l'arc.

8. Elément d'appui pour des plaques ou des bandes abrasives (6, 7) sur des rectifieuses larges (1), au moins un cylindre entraîné (9) de l'unité d'avance et/ou un cylindre de contact (8) et/ou un patin à contre-pression (50) et/ou un cylindre à contre-pression (32) comportant un élément de base (18, 51) en matière plastique ou en métal (73) avec une structure stratifiée, **caractérisé en ce que** la structure stratifiée consiste en une base d'adhérence (72) d'environ 0,1 à 0,3 mm et en une couche principale (73) extérieure résistant à l'abrasion d'une épaisseur d'au moins 0,3 mm appliquée par procédé de pulvérisation thermique, la structure de la couche principale (73) comportant des inclusions d'oxydes et étant non homogène et la couche principale (73) consistant environ pour moitié en un alliage d'acier inoxydable et en une matière dure résistant à l'abrasion et la surface créée par procédé de pulvérisation thermique étant conçue pour être rugueuse, maniable et résistante à l'abrasion.

9. Elément d'appui selon la revendication 8, **caractérisé en ce que** la couche principale (73) d'un cylindre de contact à bande abrasive (8) est en acier chromé, dont la surface est rectifiée.

10. Elément d'appui selon la revendication 8, **caractérisé en ce que** la couche principale (73) est non homogène et présente une structure poreuse.

11. Elément d'appui selon l'une quelconque des revendications 8 à 10, **caractérisé en ce que** la base d'adhérence (72) a une épaisseur d'environ 0,1 à 0,2 mm et **en ce que** la couche principale (73) est appliquée avec une épaisseur d'environ 0,4 à 5 mm, dans le cas du cylindre de contact à bande abrasive (8, 9) et/ou du patin à contre-pression (50) et/ou du cylindre à contre-pression (32), l'épaisseur de couche étant d'au moins 0,3 à 4 mm après la rectification superficielle.
